# EUROPÄISCHE PATENTSCHRIFT

(11) **EP 1 426 492 B1**
(45) Veröffentlichungstag und Bekanntmachung des Hinweises auf die Patenterteilung: **10.01.2007**
(21) Anmeldenummer: 02406018.8
(22) Anmeldetag: 25.11.2002
(51) Int. Cl.: E01C 13/06

(54) **Verfahren zur Herstellung einer fugenlosen und porösen Granulatdecke sowie nach diesem Verfahren hergestellte Granulatdecke**
Method of making a jointless and porous floor covering comprising granules and floor covering so produced
Procédé de fabrication d'un revêtement de sol granulé, poreux et sans joint, et revêtement de sol ainsi obtenu

(43) Veröffentlichungstag der Anmeldung: 09.06.2004
(73) Patentinhaber: Walo Bertschinger AG, CH-8005 Zürich (CH)
(72) Erfinder: Zollinger, Heini, 5400 Ennetbaden (CH)
(74) Vertreter: Groner, Manfred

(56) Entgegenhaltungen:
- EP-A- 0 216 344
- BE-A- 824 809
- FR-E- 80 841
- US-A- 2 967 466

## Beschreibung

Die Erfindung betrifft ein Verfahren zur Herstellung einer fugenlosen und porösen Granulatdecke nach dem Oberbegriff des Anspruchs 1.

Ein Verfahren dieser Art ist aus der BE 824 809 A bekannt geworden. Das hier offenbarte Granulat weist eine Grösse von 2 und 18 mm und bei einer Dicke der Granulatdecke von 1 bis 3 cm eine Grösse von 4 bis 7 mm auf. Das Granulat ergibt je nach seiner Grösse an der Oberseite des Belages eine Struktur, welche die Rutschfestigkeit des Belages gewährleisten soll.

Granulatdecken haben sich als elastische Beläge sowohl für den Breiten- als auch für den Spitzensport an sich bewährt und eine weite Verbreitung gefunden. An diese werden die Anforderung gestellt, dass sie allwetterfest, verschleissfest und als Laufbelag spikefest sind. Poröse Granulatdecken haben den Vorteil, dass sie schneller abtrocknen, als undurchlässige Beläge, die durch gegossene Schichten oder das Verlegen von vulkanisierten Gummimatten hergestellt werden. Bei solchen wasserundurchlässigen Belägen besteht die Gefahr, dass sich durch Dampfdruck Blasen bilden können und der Belag erneuert oder repariert werden muss.

Ein Sportbelag für eine Laufbahn muss an der Oberseite strukturiert sein. Gleichzeitig soll ein solcher Belag verschleissfest und insbesondere spikefest sein. Nach anderen bekannten Verfahren wird auf einem ebenen Untergrund aus Granulat und Bindemittel eine elastische Schicht gebildet. Das Granulat kann für diese elastische Schicht aus schwarzen oder farbigen Granulaten hergestellt werden. Auf diese Schicht wird eine Verschleissschicht aufgespritzt oder gegossen und in die flüssige Schicht Granulat eingestreut. Das an der Oberseite vorstehende Granulat bildet eine strukturierte Oberfläche. Ein schematischer Schnitt durch eine solche Granulatdecke ist in Fig. 6 dargestellt. Das oberflächig vorstehende Granulat ist noch teilweise eingebunden und kann sich bei einer Benutzung lösen. Bei einer Granulatdecke mit gespritzter Verschleissschicht besteht somit die Schwierigkeit, dass die Abnützung vergleichsweise gross ist. Das oberflächige Granulat könnte durch Aufbringen eines Bindemittels verfestigt werden. Dies führt jedoch zu einer vergleichsweise harten Oberfläche und einer verringerten Wasserdurchlässigkeit.

Der Erfindung liegt die Aufgabe zugrunde, ein Verfahren zur Herstellung einer Granulatdecke eines Sportbelages zu schaffen, mit dem eine verschleissfestere und insbesondere spikefestere Granulatdecke hergestellt werden kann, welche gleichzeitig eine strukturierte Oberfläche aufweist. Das Verfahren soll trotzdem einfach und kostengünstig durchführbar sein.

Die Erfindung ist gemäss Anspruch 1 gelöst. Mit dem erfindungsgemässen Verfahren kann eine Granulatdecke hergestellt werden, bei welcher das oberseitige Granulat wesentlich fester eingebunden ist als beim Stand der Technik. Die Oberflächenstruktur wird hier nicht durch einzelne Granulatkörner gebildet, sondern durch Vertiefungen, die in die Oberseite der Granulatdecke eingearbeitet wurden. Das Granulat besitzt eine mittlere Korngrösse von 0,1 bis 3 mm, wodurch sich eine hohe Verschleissfestigkeit ergibt.

Die FR 80 841 E offenbart zwar eine Walze, die am Umfang vorstehende Nocken aufweist, um in einem Belag als Gleitschutz entsprechende Vertiefungen einzuarbeiten, diese ist aber nur für den Einsatz im Straßenbau beschrieben.

Eine besonders hohe Verschleissfestigkeit ergibt sich dann, wenn gemäss einer Weiterbildung der Erfindung das Granulat eine Korngrösse im Bereich von 0,5 bis 1,5 mm aufweist. Die durchschnittliche Korngrösse ist hier wesentlich kleiner als bei den bekannten Granulatdecken. Das Granulat ist oberseitig besonders fest eingebettet und kann bei einer Belastung, beispielsweise durch die Belastung im Laufsport nicht aus dem Verbund gelöst werden. Durch Wahl unterschiedlicher Prägeflächen können im Wesentlichen beliebige Strukturen hergestellt werden. Als besonders vorteilhaft hat sich eine Struktur herausgestellt, die ähnlich ausgebildet ist wie die Aussenseite eines Golfballes. Die Vertiefungen sind jedoch vorteilhafterweise unregelmässig angeordnet.

Nach einer Weiterbildung der Erfindung ist vorgesehen, dass der verdichtete Belag mit einer Walze strukturiert wird. Die Walze besitzt eine unebene Walzenoberfläche, die komplementär zur Struktur der Granulatdecke ausgebildet ist. Eine solche Walze wird vorzugsweise von Hand geschoben. Durch wechselnde Richtung kann eine unregelmässig strukturierte Oberfläche geschaffen werden. Wesentlich ist, dass der Belag strukturiert wird, solange das Bindemittel noch nicht ausgehärtet ist. Bei einem Bindemittel aus einem Polyurethan stehen hier mehrere Stunden zur Verfügung.

Das erfindungsgemässe Verfahren ermöglicht die Herstellung einer einschichtigen oder mehrschichtigen Granulatdecke. Das Verfahren ermöglicht somit auch die Herstellung einer zweischichtigen Granulatdecke, bei welcher die untere Schicht aus einem schwarzen oder farbigen Gummigranulat auf der Basis von SBR oder EPDM-Granulat sowie einem Bindemittel besteht. Diese Schicht kann eine höhere Elastizität aufweisen als die obere Verschleissschicht und dient der Verbesserung des Kraftabbaus.

Nachfolgend wird die Erfindung anhand der Zeichnung näher erläutert. Es zeigen:
- Fig. 1: schematisch das Aufbringen eines Belages auf einen Untergrund;
- Fig. 2: schematisch das Glätten des Belages;
- Fig. 3: schematisch das Strukturieren des geglätteten Belages;
- Fig. 4: schematisch eine räumliche Darstellung eines Ausschnittes aus einer erfindungsgemässen Granulatdecke;
- Fig. 5: schematisch in vergrössertem Massstab einen Schnitt durch eine erfindungsgemässe Granulatdecke; und
- Fig. 6: schematisch einen Schnitt durch eine Granulatdecke nach dem Stand der Technik.

Zur Herstellung einer erfindungsgemässen Granulatdecke, beispielsweise für einen Sportplatz, wird ein ebener Untergrund 7 aus Asphalt hergestellt. Auf die ebene Oberseite 2 des Untergrundes 7 wird mit einem Trichter 8 ein Belag 6 aus einem Granulat 3 und einem Bindemittel 5 aufgebracht. Das Granulat 3 und das Bindemittel 5 werden gemischt in die Einbaumaschine gegeben oder von Hand geschüttet und als Gemisch 9 aufgetragen.

Das Granulat 3 ist insbesondere SBR oder EPDM-Granulat mit einer mittleren Korngrösse im Bereich von 0,1 bis 3 mm. Vorzugsweise beträgt die mittlere Korngrösse 0,5 bis 1,5 mm. Das Bindemittel 5 ist ein an sich bekanntes Polyurethan und besitzt eine Aushärtzeit von mehreren Stunden. Der Belag 6 wird in Bahnen aufgetragen, welche vor dem Aushärten des Binders 5 fugenlos miteinander verbunden werden.

Nach dem Aufbringen des Belages 6 wird dieser gemäss Fig. 2 oberseitig mit einem geheizten Balken 12 geglättet. Der Balken 12 ist ebenfalls an einem hier nicht gezeigten Fahrzeug befestigt und wird in Fig. 2 in Richtung des Pfeiles 13 bewegt. Durch den Balken 12 wird ein verdichteter Belag 15 mit einen ebenen Oberfläche 14 hergestellt. Die unebene Oberfläche 11 des Belages 6 wird somit geglättet, und gleichzeitig wird der Belag 6 verfestigt. Die Dicke des Belages 15 ist überall gleich und beträgt beispielsweise 0,1 bis 3 cm.

Über den verfestigten Belag 15 wird gemäss Fig. 3 eine Walze 16 gestossen, die eine strukturierte Walzenfläche 19 aufweist. In der Fig. 3 dreht die Walze 16 im Uhrzeigersinn um eine Achse 17 und wird in Richtung des Pfeiles 18 von links nach rechts bewegt. Die glatte Oberseite 14 des verdichteten Belages 15 wird durch Fläche 19 geprägt und mit einer strukturierten Oberseite 20 versehen. Die Walze 16 kann mehrmals mit unterschiedlicher oder gleichbleibender Richtung über den verdichteten Belag 15 gefahren werden. Die Oberflächenstruktur wird dann unregelmässig mit Vertiefungen 4, wie die Fig. 4 und 5 zeigen. Die Walze 16 wird über den verdichteten Belag 15 gefahren, solange dieser Belag 15 noch nicht ausgehärtet ist. Nach dem Aufbringen des Belages 6 gemäss Fig. 1 stehen hierzu einige Stunden zur Verfügung. Die Walze 16 kann beheizt sein, um ein Festkleben von Granulat an der Oberfläche 19 zu verhindern. Durch die Walze 16 wird das oberseitige Granulat in den Belag 15 gedrückt und damit eingebettet. Dadurch wird die erwähnte Verschleissfestigkeit verbessert. Die unterschiedliche Einbettung des Granulates an der Oberseite zeigt ein Vergleich der Fig. 5 und 6. Die in Fig. 6 gezeigte Granulatdecke 30 nach dem Stand der Technik weist eine untere elastische Schicht a' und eine Verschleissschicht b' auf. Das Granulat 32 der elastischen Schicht a' ist aus einem Gummigranulat hergestellt. Die Verschleissschicht b' besteht aus einem gespritzten Granulat 31, das eine Oberseite 33 bildet, an welcher einzelne Granulatkörner 31 spitz vorstehen. Bei der Granulatdecke 1 gemäss Fig. 5 besteht die Verschleissschicht b aus einem vergleichsweise feinkörnigen Granulat 3 und weist eine Oberseite 20 auf, die durch Vertiefungen 5 strukturiert ist. Die Vertiefungen 4 wurden wie oben erläutert, durch Prägen mit der Walze 16 hergestellt. Das oberseitige Granulat 3a ist durch diese Walzen verfestigt worden und bildet sehr verschleissfeste Oberfläche.

Die Fig. 4 zeigt einen Ausschnitt aus der Granulatdecke 1, wobei ersichtlich ist, dass die Vertiefungen 4 unregelmässig oder regelmässig über die Oberseite 20 verteilt sind.

Durch die Verwendung einer Walze 16 mit einer ebenen Walzenfläche kann eine Granulatdecke 1 wenigstens bereichsweise so hergestellt werden, dass die Oberseite 20 glatt ist. Die gleiche Granulatdecke 1 kann somit bereichsweise strukturiert und bereichsweise glatt sein. Auf der gleichen Granulatdecke 1 kann somit ein strukturierter Bereich für den Laufsport und gleichzeitig ein Bereich mit einer ebenen Oberfläche beispielsweise für einen Ballsport hergestellt werden. Es können ebenfalls Bereiche mit unterschiedlicher Strukturierung hergestellt werden. Die Granulatdecke 1 ist sowohl bezüglich der Schicht a als auch der Schicht b porös. Wasser kann somit von der Oberseite 20 nach unten abfliessen.

## Patentansprüche

1. Verfahren zur Herstellung einer fugenlosen und porösen sowie elastischen Granulatdecke (1) eines Sportbelages, wobei gummielastisches Granulat (3) und ein Bindemittel (5) gemischt und zu einem flächigen Belag (6) auf einen Untergrund (7) aufgebracht werden, wobei der flächige Belag (6) vor dem Aushärten des Bindemittels (5) verdichtet und an seiner Oberseite (11) geglättet wird, **dadurch gekennzeichnet, dass** der verdichtete und geglättete Belag (15) vor dem Aushärten des Bindemittels (5) an seiner Oberseite (14) mechanisch unter Druck mit einer unebenen Prägefläche (19) mit einer Struktur (20) versehen wird, wobei das Granulat (3) eine mittlere Korngrösse im Bereich von 0.1 bis 3, 0 mm aufweist.

2. verfahren nach Anspruch 1, **dadurch gekennzeichnet, dass** das Granulat (3) eine mittlere Korngrösse im Bereich von 0,5 bis 1,5 mm aufweist.

3. Verfahren nach Anspruch 1 oder 2, **dadurch gekennzeichnet, dass** der verdichtete Belag (15) mit einer Walze (16) strukturiert wird, die eine unebene Walzenoberfläche (19) aufweist.

4. Verfahren nach einem der Ansprüche 1 bis 3, **dadurch gekennzeichnet, dass** der Belag (6) mit einem geheizten Balken (12) verdichtet und geglättet wird.

5. Verfahren nach einem der Ansprüche 1 bis 4, **dadurch gekennzeichnet, dass** der verdichtete und geglättete Belag (15) mit einer geheizten oder ungeheizten Walze (16) strukturiert wird.

6. Verfahren nach einem der Ansprüche 1 bis 5, **dadurch gekennzeichnet, dass** der verdichtete und geglättete Belag (15) mit einer unregelmässigen Struktur (20) versehen wird.

7. Fugenlose und poröse sowie elastische Granulatdecke (1) eines Sportbelages, mit gummielastischem Granulat (3) und einem Bindemittel (5), welche zu einem flächigen Belag (6) auf einen Untergrund (7) aufgebracht wurden, wobei der flächige Belag (6) vor dem Aushärten des Bindemittels (5) verdichtet und an seiner Oberseite (11) geglättet wurde, **dadurch gekennzeichnet, dass** der verdichtete und geglättete Belag (15) vor dem Aushärten des Bindemittels (5) an seiner Oberseite (14) mechanisch unter Druck mit einer unebenen Prägefläche (19) mit einer Struktur (20) mit Erhöhungen und Vertiefungenversehen wurde, wobei das Granulat (3) eine mittlere Korngrösse im Bereich von 0,1 bis 3,0 mm aufweist.

8. Granulatdecke nach Anspruch 7, **dadurch gekennzeichnet, dass** sie den Belag einer Laufbahn bildet.

9. Granulatdecke nach Anspruch 7, **dadurch gekennzeichnet, dass** sie für einen Turn-, Spiel- oder Pausenplatz vorgesehen ist und Bereiche mit unterschiedlicher Struktur bzw. glatter Oberseite aufweist.

## Claims

1. Method of producing a jointless and porous granular covering (1) of a sports ground, in which rubber-elastic granules (3) and a binder (5) are mixed and applied to a base (7) to form a sheetlike surfacing (6), wherein prior to the curing of the binder (5), the sheetlike surfacing (6) is compacted and smoothed on its upper side (11), **characterized in that** prior to the curing of the binder (5), the compacted and smoothed surfacing (15) is provided with a texture (20) on its upper side (14) by being subjected to mechanical pressure using an uneven embossing face (19), wherein the granules (3) have a mean particle size in the range from 0.1 to 3mm.

2. Method according to Claim 1, **characterized in that** the granules (3) have a mean particle size in the range from 0.5 to 1.5 mm.

3. Method according to Claim 1 or 2, **characterized in that** the compacted surfacing (15) is textured using a roller (16) which has an uneven roller surface (19).

4. Method according to one of Claims 1 to 3, **characterized in that** the surfacing (6) is compacted and smoothed using a heated screed (12).

5. Method according to one of Claims 1 to 4, **characterized in that** the compacted and smoothed surfacing (15) is textured using a heated or unheated roller (16).

6. Method according to one of Claims 1 to 5, **characterized in that** the compacted and smoothed surfacing (15) is provided with an irregular texture (20).

7. Jointless and porous as well as elastic granular covering (1) for a sports ground, with rubber-elastic granules (3) and a binder (5), which are applied to a base (7), wherein the sheetlike covering (6) prior to the curing of the binder, is compacted and smoothed on its upper side (11),**characterized in that**, prior to the curing of the binder (5), the compacted surfacing (15) was provided with a texture (20) on its upper side (14) by being subjected to mechanical pressure using an uneven embossing face (19), wherein the granules (3) have a mean particle size in the range from 0.1 to 3.0 mm.

8. Granular covering according to Claim 7, **characterized in that** it forms the surfacing of a running track.

9. Granular covering according to Claim 1, **characterized in that** it is intended for a gymnastics area, play area or school playground and has regions of different texture or with a smooth upper side.

## Revendications

1. Procédé de fabrication d'un revêtement de sol granulé (1) poreux, sans joint et élastique pour un revêtement à usage sportif, dans lequel le granulé en caoutchouc élastique (3) et un liant (5) sont mélangés et appliqués sous forme de revêtement en nappe (6) sur un subjectile (7), le revêtement en nappe (6) étant comprimé avant le durcissement du liant (5) et étant lissé sur son côté supérieur (11), **caractérisé en ce que** le revêtement comprimé et lissé (15) est pourvu avant le durcissement du liant (5) sur son côté supérieur (14) par application mécanique de pression d'une surface d'impression inégale (19) ayant une structure (20), le granulé (3) présentant une granulométrie moyenne de l'ordre de 0,1 à 3,0 mm.

2. Procédé selon la revendication 1, **caractérisé en ce que** le granulé (3) présente une granulométrie moyenne de l'ordre de 0,5 à 1,5 mm.

3. Procédé selon la revendication 1 ou 2, **caractérisé en ce que** le revêtement comprimé (15) est structuré au moyen d'un rouleau (16), qui présente une surface de cylindre (19) inégale.

4. Procédé selon l'une quelconque des revendications 1 à 3, **caractérisé en ce que** le revêtement (6) est comprimé et lissé au moyen d'une poutre chauffée (12).

5. Procédé selon l'une quelconque des revendications 1 à 4, **caractérisé en ce que** le revêtement comprimé et lissé (15) est structuré au moyen d'un cylindre chauffé ou non chauffé (16).

6. Procédé selon l'une quelconque des revendications 1 à 5, **caractérisé en ce que** le revêtement comprimé et lissé (15) est pourvu d'une structure irrégulière (20).

7. Revêtement de sol granulé (1) poreux, sans joint et élastique pour un revêtement à usage sportif, comprenant un granulé en caoutchouc élastique (3) et un liant (5) qui ont été appliqués sur un subjectile (7) pour former un revêtement en nappe, le revêtement en nappe (6) étant comprimé avant le durcissement du liant (5) et étant lissé sur son côté supérieur (11), **caractérisé en ce que** le revêtement comprimé et lissé (15) est pourvu avant le durcissement du liant (5) sur son côté supérieur (14) par application mécanique de pression d'une surface d'impression inégale (19) ayant une structure (20) avec des rehaussements et des renfoncements, le granulé (3) présentant une granulométrie moyenne de l'ordre de 0,1 à 3,0 mm.

8. Revêtement de sol granulé selon la revendication 7, **caractérisé en ce qu'**il forme le revêtement d'une piste de course.

9. Revêtement de sol granulé selon la revendication 7, **caractérisé en ce qu'**il est prévu pour une aire de sport, de jeu ou de repos et présente des régions de structure différente ou avec un côté supérieur lisse.
